# EUROPÄISCHE PATENTSCHRIFT

(11) **EP 2 168 738 B1**
(45) Veröffentlichungstag und Bekanntmachung des Hinweises auf die Patenterteilung: **29.04.2015**
(21) Anmeldenummer: 09012140.1
(22) Anmeldetag: 24.09.2009
(51) Int. Cl.: B27N 3/18, B27N 1/00, B27N 7/00

(54) **Verfahren zum Herstellen einer Holzfaserplatte**
Method for manufacturing a wood fibre board
Procédé de fabrication d'une plaque en fibres de bois

(30) Priorität: 26.09.2008 DE 102008049132
(43) Veröffentlichungstag der Anmeldung: 31.03.2010
(73) Patentinhaber: Flooring Technologies Ltd., Pieta PTA 9044 (MT)
(72) Erfinder: Kalwa, Norbert, 32805 Horn Bad Meinberg (DE)
(74) Vertreter: Plöger, Jan Manfred

(56) Entgegenhaltungen:
- WO-A1-00/44985
- DE-A1- 10 036 566
- JP-A- 6 293 009
- JP-A- 58 005 247
- US-A- 3 473 514
- US-B1- 6 599 456

## Beschreibung

Die Erfindung betrifft ein Verfahren gemäß Anspruch 1 zum Herstellen einer Holzfaserplatte.

Bei der Herstellung von Holzfaserplatten, insbesondere von mitteldichten Faserplatten (MDF), tritt häufig das Problem auf, dass die Faserplatten nach dem Herstellungsprozess eine Feuchte haben, die nicht der Ausgleichsfeuchte in der Nutzung entspricht. Das führt zu Dimensionsänderungen der Faserplatten oder von aus den Faserplatten hergestellten Elementen. Derartige Dimensionsänderungen müssen, beispielsweise durch das Vorsehen von Dehnungsfugen, berücksichtigt werden. Besonders wichtig sind Dimensionsänderungen bei dünnen Platten, da diese auch mit Verwerfungen reagieren können.

Außerdem werden Faserplatten in einer Vielzahl von Anwendungen mit anderen Werkstoffen, wie Holz verbunden. Dabei kann es durch unterschiedliche Feuchten und/oder Feuchteänderungen in den Werkstoffen zu Verzug kommen.

In der Vergangenheit hat man versucht, die Feuchte durch Lagerung der Platten in Klimakammern zu erhöhen. Nachteilig hieran ist der hohe Aufwand.

Es ist zudem bekannt, die Presse, die zum Pressen der Roh-Holzfaserplatte aus einem Faservlies verwendet wird, rückzukühlen. Es wird dann mit Holzfasern gearbeitet, die eine höhere Feuchte besitzen. Derartige Pressen arbeiten in mehreren Schritten und verpressen die Roh-Holzfaserplatte bei einer Temperatur, die oberhalb des Siedepunkts von Wasser liegt. Durch die höhere Feuchte kann es daher im letzten Drittel der Presse zu Rissen in der Roh-Holzfaserplatte kommen, weil sich so genannte Dampfspalter bilden. Deshalb wird die Presse im letzten Drittel rückgekühlt, um derartige Dampfspalter zu vermeiden. Auf diese Weise kann die Feuchte in der Holzfaserplatte erhöht, ohne dass Schäden durch Dampfspalter entstehen. Nachteilig ist aber, dass bei einem derartigen Verfahren die Presse nur mit einer reduzierten Leistung arbeiten kann. Des Weiteren verlassen die Roh-Holzfaserplatten die Presse bei diesem Verfahren zwar mit abgesenkter, dennoch aber relativ hoher Temperatur, so dass es hinter der Presse zu Feuchteverlusten durch Verdampfen bzw. Verdunsten kommt. Diese Feuchteverluste hinter der Presse sind zudem nicht gleichmäßig über die Roh-Holzfaserplatte verteilt und die Roh-Holzfaserplatte besitzt dann unerwünschte Feuchtegradienten.

Aus der WO-A-00/44985 ist ein Verfahren zum Herstellen von lignocellulosehaltigen Platten bekannt, bei dem gegebenenfalls angefeuchtete Luft durch die Platte gezogen wird, um die Platte anzufeuchten. Nachteilig hieran ist, dass diese Art des Anfeuchtens relativ langwierig ist, was zu erhöhten Produktionskosten führt.

Aus der JP A-06 293 009 ist ein Verfahren zum Entfernen von Formalin aus einer Faserplatte bekannt. Dazu wird Wasser auf die Oberfläche gespritzt, das eine Reagenz zum Binden des Formalins enthält. Nachteilig daran ist, dass das aufgesprühte Wasser teilweise in die Holzfaserplatte gelangt und dort ein inhomogenes Feuchteprofil erzeugt.

Aus der JP-A-58 005 247 ist ein Verfahren zum Herstellen einer Holzfaserplatte bekannt, bei der nach dem Pressen Luft mit einer erhöhten Luftfeuchtigkeit durch die Platte gesaugt wird. Nachteilig ist hier der hohe apparative Aufwand für das Anfeuchten. Nachteilig ist zudem; dass die feuchte Luft zu einem inhomogenen Feuchteprofil führt, so dass die feuchte Luft von beiden Seiten durch die Platte gezogen werden muss, um ein Biegen zu vermeiden. Das führt zu einem hohen Aufwand.

Aus der US 6,599 456 B1 ist ein Verfahren zum Herstellen einer Holzfaserplatte bekannt, bei der Wasser auf die Holzfaserplatten gespritzt wird, um diese abzukühlen. Hierdurch stellt sich nachteiligerweise ein Feuchtegradient in der Platte ein, was zu Verzügen führen kann.

Der Erfindung liegt die Aufgabe zugrunde, das Befeuchten von Holzfaserplatten zu beschleunigen.

Die Erfindung löst das Problem durch ein Verfahren gemäß Anspruch 1.

Vorteilhaft an der Erfindung ist, dass die Feuchte in der Roh-Holzfaserplatte nach Belieben eingestellt werden kann. Verzüge bei der späteren Verwendung der Holzfaserplatte sind damit weitgehend ausgeschlossen.

Es ist ein weiterer Vorteil, dass zum Anfeuchten der Roh-Holzfaserplatte nur wenig Raum und wenig Zeit benötigt wird.

Vorteilhafterweise kann die Presse zudem mit Fasern der für die Presse optimalen Feuchte betrieben werden. Das steigert die Produktivität der Presse und erhöht die Qualität der Holzwerkstoffplatte.

Ein weiterer Vorteil ist es, dass die Roh-Holzfaserplatte genau an den Stellen befeuchtet werden kann, an denen die Feuchte nicht ausreichend ist. So kann vorgesehen sein, dass manche Teile der Roh-Holzfaserplatte, beispielsweise spätere Ränder der Holzfaserplatte, mit einem Imprägniermittel versehen werden. Eine hohe Feuchte in diesen Bereichen wäre hinderlich, wenn derartige Imprägnierungsflüssigkeiten hydrophob sind und eine hohe Feuchte die Benetzung mit dem Imprägniermittel behindert. Durch die Erfindung kann genau der Bereich befeuchtet werden, der nicht imprägniert wird.

Vorteilhaft ist zudem, dass das Einbringen der wässrigen Flüssigkeit die Roh-Holzfaserplatte abkühlt. Wird die wässrige Flüssigkeit daher unmittelbar hinter der Presse aufgebracht, so entfällt zusätzlich sonst übliche Wartezeit auf das Abkühlen der Roh-Holzfaserplatte.

Dadurch, dass die Feuchte aktiv in die Roh-Holzfaserplatte eingebracht wird, ist die Feuchte der fertigen Holzfaserplatte zudem von Witterungseinflüssen, wie beispielsweise einer schwankenden Umgebungstemperatur oder einer schwankenden Umgebungsfeuchtigkeit, unabhängig, so dass stets ein reproduzierbares Ergebnis erhalten wird. Die Platte ist weniger anfällig.

Günstig ist zudem, dass die Erfindung mit technisch einfachen Mitteln umsetzbar ist und eine hohe Prozesssicherheit ermöglicht. Wird zumindest ein Teil der wässrigen Flüssigkeit durch die Roh-Holzfaserplatte hindurch gesogen, so können außerdem möglicherweise vorhandene Schadstoffe, wie beispielsweise Formaldehyd, ausgetrieben werden.

Im Rahmen der vorliegenden Beschreibung wird unter der Roh-Holzfaserplatte das Objekt verstanden, was durch das Heißpressen des Faservlieses erhalten wird. Nach dem Ein- und/oder Durchdrücken der wässrigen Flüssigkeit wird dann von der fertigen Holzfaserplatte gesprochen. In der Regel werden vor dem Fertigstellen der Holzfaserplatten noch weitere Verfahrensschritte durchgeführt, wie beispielsweise ein Schleifen, ein Imprägnieren, ein Zuschneiden, ein Beschichten und ein Profilieren der Kanten.

Unter dem Merkmal, dass die wässrige Flüssigkeit aufgebracht wird, wird jeder Verfahrensschritt verstanden, der die wässrige Flüssigkeit so in die Nähe der Roh-Holzfaserplatte bringt, dass sie in oder durch die Roh-Holzfaserplatte gesogen werden kann. Beispielsweise kann das Aufbringen ein Aufsprühen, Aufspülen, Aufdampfen, Aufstreichen, Aufrollen oder Ähnliches sein. Wenn davon gesprochen wird, dass durch Unterdruck die wässrige Flüssigkeit in die Roh-Holzfaserplatte gesogen wird, so ist hierunter physikalisch korrekt zu verstehen, dass die wässrige Flüssigkeit von der umgebenden Luft durch die Roh-Holzfaserplatte gedrückt wird.

Unter der wässrigen Flüssigkeit wird insbesondere jede wasserbasierte Flüssigkeit verstanden, deren überwiegender Teil aus Wasser besteht, wobei die wässrige Flüssigkeit insbesondere im Wesentlichen vollständig aus Wasser bestehen kann. Es können Additive vorhanden sein, die die Eigenschaften der wässrigen Flüssigkeit auf gewünschte Weise verändern. Es ist denkbar, dass die wässrige Flüssigkeit biozide Substanzen enthält, das ist aber nicht notwendig und muss nicht erwünscht sein. So weist die wässrige Flüssigkeit bevorzugt einen Gehalt an Bioziden auf, der Null ist oder so klein, dass die durch das Ein- oder Durchdrücken der wässrigen Flüssigkeit hervorgerufene biozide Wirkung in der fertigen Holzfaserplatte zu vernachlässigen ist. Des Weiteren ist die wässrige Flüssigkeit vorzugsweise vernetzungsmittelfrei. Weil ein Imprägnieren teuer und nur in den Randbereichen gewünscht ist, ist die wässrige Flüssigkeit in der Regel zudem imprägniermittelfrei. Üblicherweise wird die wässrige Flüssigkeit also zu über 95%, insbesondere zu über 97%, aus Wasser bestehen.

Damit das Anlegen des Unterdrucks dazu führt, dass die aufgebrachte wässrige Flüssigkeit möglichst effizient in oder durch die Roh-Holzfaserplatte gesogen wird, ist es besonders günstig, wenn der Unterdruck genau auf der gegenüberliegenden Seite derjenigen Fläche angelegt wird, auf die die wässrige Flüssigkeit aufgebracht wird. Insbesondere wird der Unterdruck dort und nur dort angelegt.

Gemäß einer bevorzugten Ausführungsform erfolgen das Aufbringen der wässrigen Flüssigkeit und das Anlegen des Unterdrucks unmittelbar nach dem Pressen des Faservlieses zu der Roh-Holzfaserplatte. Hierdurch wird vorteilhafterweise erreicht, dass die Roh-Holzfaserplatte abgekühlt wird, so dass sie schneller weiterverarbeitet werden kann.

Es ist vorgesehen, dass eine vorbestimmte Flüssigkeitsmenge der wässrigen Flüssigkeit aufgebracht wird, die so bestimmt ist, dass die Holzfaserplatte nach einem Ende des Anlegens des Unterdrucks eine vorgegebene End-Feuchte aufweist. Besonders bevorzugt wird die vorbestimmte Flüssigkeitsmenge so gewählt, dass die End-Feuchte nach dem Durchführen des Verfahrens zwei bis fünf Prozentpunkte oberhalb derjenigen Feuchte liegt, welche die Roh-Holzfaserplatte unmittelbar hinter der Presse zum Pressen des Faservlieses hat.

Beim Erhöhen der Feuchte kann es dazu kommen, dass sich einzelne Fasern in der Roh-Holzfaserplatte sich aufstellen und so aus der Oberfläche hervorstehen. Bevorzugt ist daher vorgesehen, dass das Aufbringen der wässrigen Flüssigkeit und das Anlegen des Unterdrucks vor einem Schleifen der Roh-Holzfaserplatte erfolgt. Dadurch ist auch gewährleistet, dass ein späteres Auftragen einer Lackschicht nicht zu einer Erhöhung der Oberflächenrauigkeit der Roh-Holzfaserplatte führt.

Besonders vorteilhaft ist das Verfahren, wenn die Roh-Holzfaserplatte mittels formaldehydhaltigem Leim, insbesondere Harnstoff-Formaldehyd-Leim, gebunden ist und für jeden Abschnitt der Roh-Holzfaserplatte das Aufbringen der wässrigen Flüssigkeit und das Anlegen des Unterdrucks insgesamt weniger als eine Minute andauert. Auf diese Weise ist sichergestellt, dass einerseits etwaig vorhandener überschüssiger Formaldehyd und/oder aus der Holzfaserplatte ausgewaschen erden. Hierdurch wird vorteilhafterweise erreicht, dass die fertige Holzfaserplatte eine geringere Emission aufweist.

Um ein Eindringen der wässrigen Flüssigkeit in die Roh-Holzfaserplatte zu erleichtern, enthält die wässrige Flüssigkeit ein Tensid . Vorzugsweise ist die Konzentration kleiner als 1 Gew.-%, insbesondere kleiner als 0,5 Gew.-%. Als besonders geeignet haben sich 0,1 Gew.-% an Tensid herausgestellt.

Vorzugsweise ist die Roh-Holzfaserplatte mittels formaldehydhaltigen Leims gebunden und das Verfahren wird so lange durchgeführt, bis das freie Formaldehyd und/oder VOC wenigstens teilweise entfernt ist. Auf diese Weise werden besonders emissionsarme Holzfaserplatten erhalten, ohne dass auf die Vorteile von formaldehydhaltigen Leimen verzichtet werden muss. Insbesondere wird das Verfahren so lange durchgeführt, bis mehr als die Hälfte des freien Formaldehyds und/oder der VOC entfernt ist.

Besonders geeignet ist das Verfahren, wenn die Holzfaserplatte eine MDF- oder eine HDF-Platte ist.

Besonders wirtschaftlich ist das Verfahren, wenn es kontinuierlich durchgeführt wird. Das kann beispielsweise heißen, dass die Roh-Holzfaserplatte während des Aufbringens der wässrigen Flüssigkeit oder des Anlegens des Unterdrucks bewegt wird.

Bevorzugt umfasst das erfindungsgemäße Verfahren zudem die Schritte eines Schleifens und/oder Zuschneidens und/oder Lackierens, so dass eine fertige Holzfaserplatte erhalten wird.

Bevorzugt erfolgt das Aufbringen der wässrigen Flüssigkeit zumindest auf Teile der ersten Seite der Roh-Holzfaserplatte so, dass eine resultierende Dickenänderung der Roh-Holzfaserplatte im Wesentlichen gleichmäßig ist. Hierunter ist insbesondere zu verstehen, dass sich die Dickenänderung in Prozent im maximalen Perzentil um weniger als 25% größer ist als die Dickenänderung in Prozent im minimalen Perzentil bezogen auf die Breite der Roh-Holzfaserplatte.

Im Folgenden wird die Erfindung anhand eines exemplarischen Ausführungsbeispiels näher erläutert. Dabei zeigt
- Figur 1: einen Teil einer Holzfaserplattenherstellvorrichtung, die zum Durchführen eines erfindungsgemäßen Verfahrens eingerichtet ist.

Figur 1 zeigt einen Teil einer Holzfaserplattenherstellvorrichtung mit einer Aufbringvorrichtung 10 und einer Absaugvorrichtung 12, die einen Saugtisch 14 umfasst. Der Saugtisch 14 besitzt Auflagestege 16.1, 16.2, ..., die in einem Saugraum 18 angeordnet sind und zum Auflagern einer Roh-Holzfaserplatte 20 ausgebildet sind. Der Saugraum 18 ist mit einer Absaugleitung 22 verbunden, die zu einer nicht eingezeichneten Vakuumpumpe führt, über die im Saugraum 18 ein Saugraumdruck pₛ von beispielsweise 200 mbar angelegt werden kann.

Zwischen dem randständigen Auflagesteg 16.1 und der Roh-Holzfaserplatte 20 ist eine Dichtung 24 vorgesehen, damit das Vakuum im Saugraum 18 leicht aufrechterhalten werden kann.

Die Aufbringvorrichtung 10 umfasst eine Sprüheinrichtung 26, die in eine Bewegungsrichtung R von einem nicht eingezeichneten Antrieb geführt bewegbar ist. Die Sprüheinrichtung 26 umfasst eine Vielzahl von Sprühdüsen, von der in Figur 1 nur die Sprühdüse 28 zu sehen ist. Die Sprüheinrichtung 26 erstreckt sich über die volle Breite der Roh-Holzfaserplatte 20, die in Figur 1 aus der Zeichnungsebene herausragt. Die Absaugvorrichtung 12 ist so ausgebildet, das sie ebenfalls im Wesentlichen über die volle Breite der Roh-Holzfaserplatte 20 einen Unterdruck anlegen kann.

Die Sprüheinrichtung 26 sprüht aus einem entsprechenden Vorratsbehälter stammende wässrige Flüssigkeit 30 auf eine Oberfläche 32 der Roh-Holzfaserplatte 20. Durch den Unterdruck pₛ im Saugraum 18 wird die wässrige Flüssigkeit 30 von der umgebenden Luft durch die Roh-Holzfaserplatte 20 gedrückt, so dass sich ein Bereich 34 einer erhöhten Feuchte in der Roh-Holzfaserplatte 20 bildet.

Anschließend kann die Roh-Holzfaserplatte 20 entlang eines späteren Rands mit einem Imprägniermittel besprüht, das ebenfalls durch Anlegen eines Unterdrucks in die Roh-Holzfaserplatte 20 eingebracht wird.

Nachfolgend wird die Roh-Holzfaserplatte 20 geschliffen und schließlich geschnitten, so dass eine fertige Holzfaserplatte entsteht. Dabei erfolgt der Schnitt durch die Bereiche, die mit Imprägniermittel versehen wurden.

### Bezugszeichenliste

- 10: Aufbringvorrichtung
- 12: Absaugvorrichtung
- 14: Saugtisch
- 16: Auflagesteg
- 18: Saugraum

- 20: Roh-Holzfaserplatte
- 22: Absaugleitung
- 24: Dichtung
- 26: Sprüheinrichtung
- 28: Sprühdüse

- 30: wässrige Flüssigkeit
- 32: Oberfläche
- 34: Bereich

- p_{S}: Druck im Saugraum
- R: Bewegungsrichtung

## Patentansprüche

1. Verfahren zum Herstellen einer Holzfaserplatte, mit den Schritten:
(a) Pressen eines Faservlieses zu einer Roh-Holzfaserplatte (20),
(b) Aufbringen einer wässrigen Flüssigkeit (30) zumindest auf Teile einer ersten Seite der Roh-Holzfaserplatte (20),
(c) wobei die wässrige Flüssigkeit (30) so aufgebracht wird, dass sich die Roh-Holzfaserplatte (20) abkühlt,
(d) Anlegen eines Unterdrucks (pₛ) zumindest an Teile einer der ersten Seite gegenüber liegenden zweiten Seite, so dass die wässrige Flüssigkeit (30) in und/oder durch die Roh-Holzfaserplatte (20) gesogen wird,
(e) wobei eine vorbestimmte Flüssigkeitsmenge der wässrigen Flüssigkeit (30) aufgebracht wird, die so bestimmt ist, dass die Holzfaserplatte (10) nach einem Ende des Anlegens des Unterdrucks (pₛ) eine vorgegebene Endfeuchte hat, und
(f) wobei die wässrige Flüssigkeit (30) wenigstens ein Tensid enthält.

2. Verfahren nach Anspruch 1, **dadurch gekennzeichnet, dass** die vorbestimmte Flüssigkeitsmenge so gewählt wird, dass die End-Feuchte nach dem Durchführen des Verfahrens zwei bis fünf Prozentpunkte oberhalb derjenigen Feuchte liegt, welche die Roh-Holzfaserplatte unmittelbar hinter der Presse zum Pressen des Faservlieses hat.

3. Verfahren nach einem der vorstehenden Ansprüche, **dadurch gekennzeichnet, dass** das Aufbringen der wässrigen Flüssigkeit (30) und das Anlegen des Unterdrucks (pₛ) vor einem Schleifen der Roh-Holzfaserplatte (20) erfolgt.

4. Verfahren nach einem der vorstehenden Ansprüche, **dadurch gekennzeichnet, dass**
- die Roh-Holzfaserplatte (20) mittels Harnstoff-Formaldehyd-Leim gebunden ist und
- für jeden Abschnitt der Roh-Holzfaserplatte (20) das Aufbringen der wässrigen Flüssigkeit (30) und das Anlegen des Unterdrucks (pₛ) insgesamt weniger als eine Minute andauert.

5. Verfahren nach einem der vorstehenden Ansprüche, **dadurch gekennzeichnet, dass**
- die Roh-Holzfaserplatte (20) mittels Harnstoff-Formaldehyd-Leim gebunden ist und
- das Verfahren so lange durchgeführt wird, bis das freie Formaldehyd und/oder flüchtigen organischen Verbindungen (VOC) wenigstens teilweise entfernt ist.

6. Verfahren nach einem der vorstehenden Ansprüche, **dadurch gekennzeichnet, dass** das Verfahren so lange durchgeführt wird, bis mehr als die Hälfte des freien Formaldehyds entfernt ist.

7. Verfahren nach einem der vorstehenden Ansprüche, **dadurch gekennzeichnet, dass** die wässrige Flüssigkeit (30) im Wesentlichen imprägniermittelfrei ist.

8. Verfahren nach einem der vorstehenden Ansprüche, **dadurch gekennzeichnet, dass** das Verfahren kontinuierlich durchgeführt wird.

9. Verfahren nach einem der vorstehenden Ansprüche, **dadurch gekennzeichnet, dass** das Aufbringen der wässrigen Flüssigkeit (30) zumindest auf Teile der ersten Seite der Roh-Holzfaserplatte (20) so erfolgt, dass eine resultierende Dickenänderung der Roh-Holzfaserplatte (20) im Wesentlichen gleichmäßig ist.

## Claims

1. A method for producing a wood fiberboard, with the steps:
(a) Pressing a fibrous fleece to produce a raw wood fiberboard (20),
(b) Application of an aqueous liquid (30) to at least parts of a first side of the raw wood fiberboard (20),
(c) the aqueous liquid (30) being applied in such a way that the raw wood fiberboard (20) cools,
(d) Application of negative pressure (ps) to at least parts of a second side opposite the first side, so the aqueous liquid (30) is sucked in and/or through the raw wood fiberboard (20),
(e) a predetermined amount of fluid of the aqueous liquid (30) being applied, that is specified in such a way that the wood fiberboard (10), after applying the negative pressure (ps), has a predetermined final moisture level, and
(f) the aqueous liquid (30) comprising at least a surfactant.

2. The method according to claim 1, **characterized by** the fact that the predetermined amount of fluid is chosen so that, after carrying out the method, the final moisture level is two to five percentage points above the moisture level, which the raw wood fiberboard has directly behind the press for pressing the fibrous fleece.

3. The method according to one of the above claims, **characterized by** the fact that the application of the aqueous liquid (30) and of the negative pressure (ps) happens before the raw wood fiberboard (20) is ground.

4. The method according to one of the above claims, **characterized by** the fact that
- the raw wood fiberboard (20) is connected using urea-formaldehyde glue and
- less than one minute is needed to apply the aqueous liquid (30) to each part of the raw wood fiberboard (20) and for the application of negative pressure (ps).

5. The method according to one of the above claims, **characterized by** the fact that
- the raw wood fiberboard (20) is connected using urea-formaldehyde glue and
- the method is carried out until the free formaldehyde and/or volatile organic compounds (VOC) are at least partly removed.

6. The method according to one of the above claims, **characterized by** the fact that the method is carried out until more than half of the free formaldehyde is removed.

7. The method according to one of the above claims, **characterized by** the fact that die aqueous liquid (30) is fundamentally free of impregnating agents.

8. The method according to one of the above claims, **characterized by** the fact that the method is carried out continually.

9. The method according to one of the above claims, **characterized by** the fact that the application of the aqueous liquid (30) to at least parts of the first side of the raw wood fiberboard (20) happens in such a way that a resulting change in thinkness of the raw wood fiberboard (20) is fundamentally even.

## Revendications

1. Procédé pour la fabrication d'une plaque en fibres de bois, comprenant les étapes consistant à :
a) presser une nappe de fibres pour donner une plaque brute en fibres de bois (20),
b) appliquer un liquide aqueux (30) au moins sur des parties d'un premier côté de la plaque brute en fibres de bois (20),
c) le liquide aqueux (30) étant appliqué de telle façon que la plaque brute en fibres de bois (20) se refroidit,
d) appliquer une dépression (pₛ) au moins sur des parties d'un second côté situé à l'opposé du premier côté, de sorte que le liquide aqueux (30) est aspiré dans et/ou à travers la plaque brute en fibres de bois (20),
e) dans lequel on applique une quantité de liquide prédéterminée de la solution aqueuse (30), qui est déterminée de telle façon que la plaque en fibres de bois (10) présente une humidité finale prédéterminée après la fin de l'application de la dépression (pₛ), et
f) le liquide aqueux (30) contient au moins un agent tensioactif.

2. Procédé selon la revendication 1, **caractérisé en ce que** la quantité de liquide prédéterminée est choisie de telle façon que l'humidité terminale, après mise en oeuvre du procédé, se trouve de 2 à 5 % au-dessus de l'humidité que présente la plaque brute en fibres de bois immédiatement derrière la presse pour presser la nappe de fibres.

3. Procédé selon l'une des revendications précédentes, **caractérisé en ce que** l'application du liquide aqueux (30) et l'application de la dépression (pₛ) ont lieu avant un meulage de la plaque brute en fibres de bois. (20).

4. Procédé selon l'une des revendications précédentes, **caractérisé en ce que**
- la plaque brute en fibres de bois (20) est liée au moyen d'une colle urée-formaldéhyde, et
- pour chaque portion de la plaque brute en fibres de bois (20), l'application du liquide aqueux (30) et l'application de la dépression (pₛ) durent au total moins d'une minute.

5. Procédé selon l'une des revendications précédentes, **caractérisé en ce que**
- la plaque brute en fibres de bois (20) est liée au moyen d'une colle urée-formaldéhyde, et
- le procédé est mis en oeuvre aussi longtemps que le formaldéhyde libre et/ou les composés organiques volatiles (VOC) est/sont au moins partiellement éliminé(s).

6. Procédé selon l'une des revendications précédentes, **caractérisé en ce que** le procédé est mis en oeuvre aussi longtemps que plus de la moitié du formaldéhyde libre est éliminé.

7. Procédé selon l'une des revendications précédentes, **caractérisé en ce que** le liquide aqueux (30) est sensiblement dépourvu d'agent d'imprégnation.

8. Procédé selon l'une des revendications précédentes, **caractérisé en ce que** le procédé est mis en oeuvre en continu.

9. Procédé selon l'une des revendications précédentes, **caractérisé en ce que** l'application du liquide aqueux (30) a lieu au moins sur des parties du premier côté de la plaque brute en fibres de bois (20) de telle façon qu'une variation d'épaisseur résultante de la plaque brute en fibres de bois (20) est essentiellement régulière.
